# EUROPÄISCHE PATENTSCHRIFT

(11) **EP 0 588 822 B1**
(45) Veröffentlichungstag und Bekanntmachung des Hinweises auf die Patenterteilung: **18.10.1995**
(21) Anmeldenummer: 92910448.7
(22) Anmeldetag: 19.05.1992
(51) Int. Cl.: B44C 1/17, B44C 1/175

(54) **INFORMATIONSTRÄGER ZUM AUFTRAGEN VON INFORMATIONEN, VERFAHREN ZUM HERSTELLEN DES INFORMATIONSTRÄGERS UND VERFAHREN ZUM AUFBRINGEN EINER INFORMATION MIT DEM INFORMATIONSTRÄGER**
INFORMATION CARRIER FOR THE APPLICATION OF INFORMATION TO A SURFACE, A METHOD OF MANUFACTURING THE INFORMATION CARRIER, AND A METHOD OF APPLYING INFORMATION USING THE INFORMATION CARRIER
SUPPORT D'INFORMATIONS SERVANT A APPLIQUER DES INFORMATIONS, PROCEDE DE FABRICATION DU SUPPORT D'INFORMATIONS ET PROCEDE D'APPLICATION D'UNE INFORMATION A L'AIDE DU SUPPORT D'INFORMATIONS

(30) Priorität: 13.06.1991 DE 4119416
(43) Veröffentlichungstag der Anmeldung: 30.03.1994
(73) Patentinhaber: JUDEX, Roland, D-74722 Buchen (DE); HORVAT, Istvan, D-74842 Billigheim (DE)
(72) Erfinder: JUDEX, Roland, D-74722 Buchen (DE); HORVAT, Istvan, D-74842 Billigheim (DE)
(74) Vertreter: Naumann, Ulrich, Dr.-Ing.
(86) Internationale Anmeldenummer: DE9200406
(87) Internationale Veröffentlichungsnummer: WO9222436

(56) Entgegenhaltungen:
- EP-A- 0 118 084
- EP-A- 0 230 364
- DE-C- 3 430 111
- FR-A- 2 250 640
- US-A- 4 399 177
- US-A- 4 426 422

## Beschreibung

Die Erfindung betrifft einen Informationsträger gemäß Oberbegriff des Patentanspruches 1. Weiter betrifft die Erfindung ein Verfahren zur Herstellung eines Informationsträgers gemäß der Oberbegriffe der Patentansprüche 7 und 8. Schließlich betrifft die Erfindung auch ein Verfahren zum Aufbringen einer Information auf eine Fläche gemäß Oberbegriff des Patentanspruches 11.

Farbpigmente im Sinne der Erfindung sind jegliche kontrastmäßig unterscheidbare Bereiche, d.h. nicht nur Pigmente im farbchemischen Sinne.

Zunächsteinmal ist hervorzuheben, daß es sich bei den aufzutragenden Informationen um jegliche nur denkbaren Informationen handelt. So sind darunter beispielsweise Schriften, Symbole, Bilder aber auch farbige Flächen zu verstehen. Mit anderen Worten handelt es sich bei den aufzutragenden Informationen um bildhafte Gestaltungen, im weitesten Sinne, die sich durch Farbpigmente zusammensetzen.

Informationsträger der in Rede stehenden Art, sind beispielsweise in Form sogenannter Bildfolien oder Abziehbilder bekannt. Dabei handelt es sich im weitesten Sinne um ein Laminat, das einerseits aus einer die Bildinformation tragenden Folie mit einer darauf angebrachten Klebeschicht, andererseits einer die Klebeschicht abdeckenden Schutzschicht besteht. Bildfolien bzw. Abziehbilder der in Rede stehenden Art werden beipielsweise auch zur Verzierung bzw. Ausgestaltung der Motorhaube eines Kraftfahrzeugs verwendet. Im Sinne eines Abziehbildes werden diese Informationsträger - nach Abziehen der Schutzschicht - klebeseitig auf die Motorhaube aufgelegt und festgedrückt. Eine so aufgebrachte Information bzw. ein so aufgebrachtes Bild vermag jedoch äußeren Einflüssen, insbesondere mechanischer Beanspruchung beim Waschen des Kraftfahrzeugs, nicht oder nur wenig Stand zu halten. Die die Bildinformation enthaltenden Folien werden daher meist beschädigt bzw. von der Haube zumindest teilweise abgelöst, wodurch die Bildinformation unmittelbar als schlecht haftender Bildaufkleber zu erkennen ist.

Der voranstehenden Problematik hat man bislang dadurch versucht Abhilfe zu schaffen, in dem man die Bildfolie überlackiert. Dies bringt jedoch zwei erhebliche Probleme mit sich. Einerseits ist nämlich der Übergang zwischen der Bildfolie und dem nicht beklebten Bereich der Motorhaube ohne weiteres aufgrund der Dicke der Folie erkennbar, so daß der Eindruck einer aufgeklebten Folie auch nach Überlackierung mit einem transparenten Lack nicht beseitigt ist. Andererseits besteht insbesondere bei Temperatureinwirkung, d.h. bei direkt einwirkender Sonne, die große Gefahr, daß sich die Bildfolie von der Motorhaube ablöst, was ungeachtet eines transparenten Lacküberzuges geschieht. Folglich bilden sich Blasen oder löst sich gar die gesamte Bildfolie, was schließlich zur Zerstörung des Bildes führt.

Aus der US-A-4 399 177 ist ein Informationsträger zum Auftragen von Informationen jeglicher Art auf eine Fläche mit einem die Information aufweisenden Laminat der gattungsbildenden Art bekannt. Gleiches gilt für die beanspruchten Verfahren.

Der Erfindung liegt nun die Aufgabe zugrunde, einen Informationsträger der gattungsbildenden Art anzugeben, der sich zum qualitativ hochwertigen und einfachen Auftrag von Informationen auf eine Fläche eignet. Des weiteren soll ein Verfahren zur Herstellung eines solchen Informationsträgers sowie ein Verfahren zum Aufbringen einer Information auf eine Fläche mittels eines erfindungsgemäßen Informationsträgers angegeben werden.

Der erfindungsgemäße Informationsträger löst die voranstehende Aufgabe durch die Merkmale des Patentanspruches 1 sowie analog dazu gemäß den Patentansprüchen 7, 8 und 11. Dabei ist wesentlich, daß die Schutzschicht lösungsmittellöslich ist und daß ggf. das Lösungsmittel der Schutzschicht die wasserlösliche und lösungsmittelunlösliche Trennschicht nicht oder nur unwesentlich löst.

Erfindungsgemäß ist erkannt worden, daß es für das lacktechnische Aufbringen des Informationsträgers bzw. für das lacktechnische Auftragen von Informationen von besonderem Vorteil ist, wenn das die Information bzw. die Farbpigmente der Information tragende Laminat aus einem wasserunlöslichen, jedoch lösungsmittellöslichen Material besteht. Dabei sind die Farbpigmente der Information von einer Seite her weitgehend gebunden, d.h. es besteht zwischen den Farbpigmenten der Information und der Schutzschicht zumindest Adhäsion aufgrund einer guten Benetzung. In diesem Falle dient die Schutzschicht gleichzeitig als Träger der Farbpigmente, so daß es sich bei der Schutzschicht durchaus um eine dünne Folie handeln kann, die hinsichtlich des Lösungsmittels des später überzuziehenden Klarlacks oder dergleichen lösbar ist.

Es gibt nun verschiedene Möglichkeiten, die Lehre der vorliegenden Erfindung in vorteilhafter Weise auszugestalten und weiterzubilden. Dazu ist einerseits auf die den Patentansprüchen 1, 7, 8 und 11 nachgeordneten Ansprüche, andererseits auf die nachfolgende Erläuterung von Ausführungsbeispielen der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigt
- Fig. 1: in schematischer Darstellung, geschnitten, ein erstes Ausführungsbeispiel eines erfindungsgemäßen Informationsträgers,
- Fig. 2: in einer schematischen Darstellung, geschnitten, ein zweites Ausführungsbeispiel eines erfindungsgemäßen Informationsträgers,
- Fig. 3: in schematischer Darstellung, geschnitten, ein drittes Ausführungsbeispiel eines erfindungsgemäßen Informationsträgers,
- Fig. 4: in schematischer Darstellung, geschnitten, ein viertes Ausführungsbeispiel eines erfindungsgemäßen Informationsträgers,
- Fig. 5: den in Fig. 3 dargestellten Informationsträger auf einer zu beschichtenden Fläche,
- Fig. 6: die in Fig. 4 gezeigte Anordnung nach Abziehen der Trägerschicht und nach Entfernen der Trennschicht,
- Fig. 7: die in Fig. 5 gezeigte Anordnung nach Überziehen mit einer Deckschicht und
- Fig. 8: den Informationsträger aus Fig. 1 auf einer zu beschichtenden Fläche und mit einer Deckschicht überzogen.

Fig. 1 zeigt ein erstes Ausführungsbeispiel eines erfindungsgemäßen Informationsträgers zum Auftragen von Informationen jeglicher Art, wobei die Informationen in einem Laminat 1 enthalten sind.

Erfindungsgemäß weist das Laminat 1 eine wasserunlösliche, lösungsmittellösliche und transparente Schutzschicht 2 auf. Auf der Schutzschicht 2 sind die Farbpigmente 3 von einer Seite her gebunden, so daß die Schutzschicht 2 im hier vorliegenden Falle gleichzeitig als Träger der Farbpigmente 3 dient.

Bei dem in Fig. 2 dargestellten Ausführungsbeispiel eines erfindungsgemäßen Informationsträgers weist das Laminat 1 eine zweite Schutzschicht 4 auf. Die Schutzschicht 4 ist dabei so angeordnet, daß die Farbpigmente 3 der Information beidseitig, d.h. sandwichartig, gebunden sind.

Fig. 3 zeigt ein Ausführungsbeispiel, bei dem das Laminat 1 eine wasserlösliche Trennschicht 5 aufweist. Die Information ist direkt auf die Trennschicht 5 adhäsiv aufgebracht und die mit der Information versehene Trennschicht 5 ist informationsseitig mit der wasserunlöslichen, transparenten Schutzschicht 2 beschichtet. Folglich sind die Farbpigmente 3 zumindest von der der Trennschicht 5 abgewandten Seite her weitgehend gebunden.

Bei dem in Fig. 4 dargestellten Ausführungsbeispiel ist zwischen der Trennschicht 5 und den Farbpigmenten 3 der Information eine zweite Schutzschicht 4 vorgesehen, so daß die zweite Schutzschicht 4 an der Trennschicht 5 und die Farbpigmente 3 der Information an der zweiten Schutzschicht 4 haften und die Farbpigmente 3 sandwichartig gebunden sind. Die Schutzschicht 2 bzw. die Schutzschichten 2, 4 sind als vorzugsweise einkomponentige Klarlackschicht ausgeführt und die Trennschicht 5 ist durch das Lösungsmittel des die Schutzschicht 4 bildenden Klarlacks nicht löslich. Die Trennschicht 5 ist als wasserlösliche und lösungsmittelunlösliche Kunststoffschicht ausgeführt.

Die Fig. 3 und 4 zeigen gemeinsam, daß das Laminat 1 insgesamt auf eine wasserdurchlässige Trägerschn der zweiten Schutzschicht 4 haften und die Farbpigmente 3 sandwichartig gebunden sind. Die Schutzschicht 2 bzw. die Schutzschichten 2, 4 sind als vorzugsweise einkomponentige Klarlackschicht ausgeführt und die Trennschicht 5 ist das Lösungsmittel des die Schutzschicht 4 bildenden Klarlacks nicht löslich. Die Trennschicht 5 ist als wasserlösliche und lösungsmittelunlösliche Kunststoffschicht ausgeführt.

Die Fig. 3 und 4 zeigen gemeinsam, daß das Laminat 1 insgesamt auf eine wasserdurchlässige Trägerschicht 6 aufgebracht ist. An der Trägerschicht 6 haftet die Trennschicht 5, die aufgrund der wasserdurchlässigen Ausgestaltung der Trägerschicht 6 durch die Trägerschicht 6 hindurch mit Wasser lösbar ist.

Nachfolgend wird unter Bezugnahme auf die Figuren 5 bis 8 ein erfindungsgemäßes Verfahren zum Aufbringen einer Information auf eine vorzugsweise glatte Fläche mittels eines der voranstehend erörterten Informationsträger beschrieben. Gemäß der Darstellung in Fig. 5 ist das Laminat 1 auf die zu beschichtende Fläche 7 bereits aufgelegt. Dabei ist deutlich zu erkennen, daß die Fläche 7 bereits mit einer als Grundschicht 8 bezeichneten Lackschicht versehen ist. Bei dem hier gewählten Ausführungsbeispiel handelt es sich genauer gesagt um eine bereits lackierte Motorhaube. Fig. 5 läßt desweiteren deutlich erkennen, daß das Laminat aus einer Schutzschicht 2, den Farbpigmenten 3, einer Schutzschicht 4, einer Trennschicht 5 und einer über die Trennschicht 5 mit dem Laminat 1 verbundenen Trägerschicht 6 besteht.

Bei dem in Fig. 6 dargestellten Verfahrensschritt ist erkennbar, daß die Trägerschicht 6 bereits von dem Laminat 1 abgezogen ist. Dies ist unter Einwirkung von Wasser geschehen, wobei die wasserdurchlässige Trägerschicht 6 ermöglicht, daß bei äußerer Aufbringung von Wasser die Trennschicht 5 zumindest angelöst wird, wodurch ein Abziehen der Trägerschicht 6 problemlos möglich ist. Desweiteren läßt sich die Trennschicht 5 durch weitere Wassereinwirkung regelrecht abwaschen, so daß auf der Fläche 7 bzw. auf der Grundschicht 8 der Fläche 7 lediglich das die Information tragende Laminat 1 verbleibt.

Bei der auf der Fläche 7 vorgesehenen Grundschicht 8 kann es sich um eine bereits ausgehärtete Lackschicht handeln. Wird dann gemäß der Darstellung in Fig. 7 ein eine Deckschicht 9 bildender Lack auf das Laminat 1 und die Fläche 7 bzw. die Grundschicht 8 aufgebracht, so löst das Lösungsmittel des die Deckschicht 9 bildenden Lacks nach Durchdringen bzw. Anlösen des Laminats auch die auf der Fläche 7 befindliche Grundschicht 8, so daß das angelöste Laminat 1 entweder mit der angelösten Grundschicht 8 reagiert oder zumindest teilweise in die Grundschicht hineindiffundiert.

Die mit der Information zu versehende Fläche 7 kann jedoch zur Erzeugung einer besseren Haftung des Laminats 1 auf der Fläche 7 eigens zu Beschichtung vorlackiert werden, d.h. die Grundschicht 8 wird eigens zur Beschichtung aufgebracht. Nun ist wesentlich, daß das Laminat 1 bei noch nicht völlig ausgehärteter Grundschicht 8, d.h. bei noch nicht völlig ausgetriebenen Lösungsmitteln der Grundschicht 8 auf diese gemäß den Darstellungen in den Fig. 5 bis 8 aufgelegt wird, so daß bereits vor dem Überziehen des Laminats 1 mit der Deckschicht 9 die der Grundschicht 8 zugewandte, als quasi Reaktionsschicht dienende Schutzschicht 2 des Laminats 1 von den sich verflüchtigenden Lösungsmitteln zumindest geringfügig angelöst wird. Zwischen der Grundschicht 8 und dem Laminat 1 findet somit Diffusion oder gar eine Reaktion statt, was in Fig. 5 durch Pfeile dargestellt ist. Die bei der Anordnung in Fig. 5 noch vorhandene Trennschicht und Trägerschicht verhindern ein weiteres Verflüchtigen des Lösungsmittels der noch nicht völlig ausgehärteten Grundschicht 8, so daß ein zu schnelles Aushärten des Lacks der Grundschicht 8 zur Begünstigung der Diffusion bzw. Reaktion zwischen Grundschicht 8 und dem Laminat 1 verhindert ist.

Anhand der Anordnung in den Fig. 5 bis 8 wird deutlich, daß in vorteilhafter Weise der Lack der Grundschicht 8 und der Lack der Schutzschicht 2 bzw. der Lack des Laminats 1 jeweils als antrockenbarer Einkomponentenlack oder als Basiskomponente eines aushärtbaren Zwei- oder Mehrkomponentenlacks ausgeführt ist. Die Wechselwirkung zwischen Grundschicht 8, Laminat 1 bzw. der dort vorhandenen Schutzschichten 2, 4 und der Deckschicht 9 wirkt insgesamt eine Aushärtung im Sinne eines Mehrkomponentenlacks. Hinsichtlich weiterer Details bezüglich verwendeter Materialien, Schichtdicken und Verfahrenstemperaturen wird auf die allgemeine Beschreibung verwiesen.

Bei dem in Fig. 6 dargestellten Verfahrensstadium ist die Reaktion zwischen dem Lack der Schutzschicht 2 und dem Lack der Grundschicht 8 bereits vollzogen, d.h. man hat mindestens 15 Minuten zum Vollzug der Bindung abgewartet. Erst danach wurde die Trennschicht 5 bzw. die Trägerschicht 6 entfernt.

Bei dem in Fig. 7 dargestellten Verfahrensstadium ist dann bereits die Deckschicht 9 aufgebracht, die einerseits das Laminat 1, andererseits die nicht bedeckten Bereiche der Fläche 7 bzw. der Grundschicht 8 überzieht.

Fig. 8 zeigt schließlich die Fläche 7 einer bereits beschichteten Motorhaube. Bei dem hier gewählten Ausführungsbeispiel eines erfindungsgemäßen Informationsträgers handelt es sich lediglich um ein aus zwei Schutzschichten 2, 4 und dazwischen angeordneten Farbpigmenten 3 bestehendes Laminat 1. Dieses Laminat ist auf die Grundschicht 8 der Fläche 7 aufgebracht und mit einer Deckschicht 9 überzogen, wobei die Deckschicht 9 einen Übergang zwischen Laminat 1 und der Fläche 7 bzw. der dort vorhandenen Grundschicht 8 schafft.

## Patentansprüche

1. Informationsträger zum Auftragen von Schrift-, Bild- und/oder Farbinformationen in Form von Farbpigmenten (3) auf eine Fläche (7), mit einem die Information aufweisenden Laminat (1), wobei das Laminat (1) zumindest eine wasserunlösliche und transparente Schutzschicht (2) aufweist, auf der die Farbpigmente (3) zumindest von einer Seite her weitgehend gebunden sind, so daß die Schutzschicht (2) gleichzeitig als Träger der Farbpigmente (3) dient,
**dadurch gekennzeichnet,** daß die Schutzschicht (2) lösungsmittellöslich ist.

2. Informationsträger nach Anspruch 1, dadurch gekennzeichnet, daß eine zweite Schutzschicht (4) vorgesehen ist, so daß die Farbpigmente (3) der Information beidseitig, d.h. sandwichartig, gebunden sind und daß zwischen einer Trennschicht (5) und den Farbpigmenten (3) der Information die zweite Schutzschicht (4) vorgesehen ist, so daß die zweite Schutzschicht (4) an der Trennschicht (5) und die Farbpigmente (3) der Information an der zweiten Schutzschicht (4) haften und die Farbpigmente (4) beidseitig, d.h. sandwichartig, gebunden sind.

3. Informationsträger nach Anspruch 1, dadurch gekennzeichnet, daß das Laminat (1) eine wasserlösliche Trennschicht (5) aufweist, daß die Information direkt auf die Trennschicht (5) adhäsiv aufgebracht ist und daß die mit der Information versehene Trennschicht (5) informationsseitig mit der wasserunlöslichen, transparenten Schutzschicht (2) beschichtet ist die die Farbpigmente (3) zumindest von der der Trennschicht (5) abgewandten Seite her weitgehend bindet.

4. Informationsträger nach einem der Ansprüche 1 bis 3, dadurch gekennzeichnet, daß die Schutzschicht (2, 4) als Klarlackschicht ausgeführt ist und daß die Trennschicht (5) durch das Lösungsmittel des die Schutzschicht (2, 4) bildenden Klarlacks nicht löslich ist.

5. Informationsträger nach einem der Ansprüche 2 bis 4, dadurch gekennzeichnet, daß die Trennschicht (5) als wasserlösliche und lösungsmittelunlösliche Gelatineschicht oder Klebeschicht oder als wasserlösliche und lösungsmittelunlösliche Kunststoffschicht bzw. als wasserlösliche und lösungsmittelunlösliche Folie ausgeführt ist.

6. Informationsträger nach einem der Ansprüche 1 bis 5, dadurch gekennzeichnet, daß das Laminat (1) insgesamt auf eine wasserdurchlässige Trägerschicht (6) aufgebracht ist, an der die Trennschicht (5) oder die Schutzschicht (4) haftet, daß die Trägerschicht (6) aus wasserdurchlässigem Material hergestellt ist und daß die Trägerschicht (6) aus Papier oder Karton hergestellt ist.

7. Verfahren zum Herstellen eines Informationsträgers zum Auftragen von Schrift-, Bild- und/oder Farbinformationen in Form von Farbpigmenten (3) auf eine Fläche (7) eines Informationsträgers nach einem der Ansprüche 1 bis 6, wobei eine als Träger der Information dienende, wasserunlösliche, transparente Schutzschicht (2) bereitgestellt wird und die Farbpigmente (3) auf die Schutzschicht (2) aufgebracht werden,
**gekennzeichnet durch** den weiteren Verfahrensschritt:
pigmentseitiges Überziehen der Schutzschicht (2) mit einer zweiten, wasserunlöslichen, lösungsmittellöslichen und transparenten Schutzschicht (4), so daß die Farbpigmente (3) der Information sandwichartig eingeschlossen sind.

8. Verfahren zum Herstellen eines Informationsträgers zum Auftragen von Schrift-, Bild- und/oder Farbinformationen in Form von Farbpigmenten (3) auf eine Fläche (7) eines Informationsträgers nach einem der Ansprüche 1 bis 6, wobei eine als Träger der Information dienende wasserlösliche Trennschicht (5) bereitgestellt wird, die Farbpigmente (3) auf die Trennschicht (5) aufgebracht werden und die Trennschicht (5) mit einer wasserunlöslichen, transparenten Schutzschicht (2) pigmentseitig überzogen wird, so daß die Farbpigmente (3) der Information durch die Schutzschicht (2) zumindest weitgehend gebunden sind, **dadurch gekennzeichnet,** daß die Schutzschicht (2) lösungsmittellöslich ist und daß das Lösungsmittel der Schutzschicht (2) die wasserlösliche und lösungsmittelunlösliche Trennschicht (5) nicht oder nur unwesentlich löst.

9. Verfahren nach Anspruch 8, dadurch gekennzeichnet, daß die Bereitstellung der als Träger dienenden Trennschicht (5) das flächige Ausbreiten einer viskosen Masse umfaßt oder das flächige Ausbreiten einer aus Kunststoff bestehenden Folie umfaßt und daß die als Trennschicht (5) dienende Masse oder Folie auf einer als Papierschicht oder Kartonschicht ausgebildeten wasserdurchlässigsen Trägerschicht (6) ausgebreitet oder ausgelegt wird und dort quasi verfestigt bzw. anhaftet.

10. Verfahren nach Anspruch 8 oder 9, dadurch gekennzeichnet, daß die Trennschicht (5) vor dem Aufbringen der Farbpigmente (3) mit einer wasserunlöslichen, transparenten Schutzschicht (4) überzogen wird, so daß die Farbpigmente (3) auf die Schutzschicht (4) aufgebracht werden, daß die Schutzschicht (4) in Form eines transparenten Lacks auf die Trennschicht (5) aufgetragen wird und daß die Lösungsmittel des die Schutzschicht (4) bildenden Lacks die Trennschicht (5) nicht oder nur unwesentlich lösen, wobei die Farbpigmente (3) zeichentechnisch, lackiertechnisch, drucktechnisch oder kopiertechnisch aufgebracht werden.

11. Verfahren zum Aufbringen einer Information auf eine Fläche (7) mittels eines Informationsträgers nach den Patentansprüchen 1 bis 6, der nach einem Herstellverfahren der Patentansprüche 7 bis 10 hergestellt worden ist, **gekennzeichnet durch** folgende Verfahrensschritte:
Aufbringen des Laminats (1) auf die zu beschichtende Fläche (7);
Überziehen des Laminats (1) und zumindest eines Teils der nicht von dem Laminat (1) überdeckten Fläche (7) mit einer transparenten Deckschicht (9), wobei die Lösungsmittel der Deckschicht (9) das Laminat (1) oder zumindest die wasserunlösliche, lösungsmittellösliche und transparente Schutzschicht (2) oder die Schutzschichten (2, 4) des Laminats (1) anlösen und bis zur zu beschichtenden Fläche (7) durchdringen, so daß das Laminat (1) insgesamt die Fläche (7) gut benetzt und dort gemeinsam mit der Deckschicht (9) unmittelbar haftend aushärtet.

12. Verfahren nach Anspruch 11, dadurch gekennzeichnet, daß der Verfahrensschritt des Aufbringens des Laminats (1) auf die Fläche (7) das Ablösen der Trägerschicht (6) von dem Laminat (1) mittels Wasser, das Ablösen der wasserlöslichen Trennschicht (5) mittels Wasser umfaßt und das Trocknen des Laminats (1) auf der Fläche (7) und das Austreiben von Blasen zwischen Laminat (1) und Fläche (7) umfaßt.

13. Verfahren nach Anspruch 11 oder 12, dadurch gekennzeichnet, daß das Laminat (1) in einem mit Wasser angefeuchteten Zustand auf die Fläche (7) aufgebracht wird, so daß durch die gute Benetzung zwischen Wasser und der Fläche (7) einerseits eine Ausrichtung, andererseits bereits eine Fixierung des Laminats (1) durch Adhäsion erfolgen kann, daß die mit der Information zu versehende Fläche (7) mit einer bereits ausgehärteten Lackschicht überzogen ist, daß der die Deckschicht (9) bildende Lack bzw. dessen Lösungsmittel nach dem Durchdringen des Laminats (1) auch die auf der Fläche (7) befindliche Lackschicht anlöst, so daß das angelöste Laminat (1) entweder mit der angelösten Lackschicht reagiert oder zumindest teilweise in die Lackschicht hineindiffundiert.

14. Verfahren nach einem der Ansprüche 11 bis 13, dadurch gekennzeichnet, daß die mit der Information zu versehende Fläche (7) vorlackiert, d.h. mit einer Grundschicht (8) versehen wird, daß das Laminat (1) bei noch nicht völlig ausgehärteter Grundschicht (8), d.h. bei noch nicht völlig ausgetriebenen Lösungsmitteln der Grundschicht (8), auf diese aufgelegt wird, so daß bereits vor dem Überziehen des Laminats (1) mit der Deckschicht (9) zumindest die der Grundschicht (8) zugewandte, als quasi Reaktionsschicht dienende Schutzschicht (2) des Laminats (1) von den sich verflüchtigenden Lösungsmitteln zumindest geringfügig angelöst wird und zwischen der Grundschicht (8) und dem Laminat (1) Diffusion oder eine Reaktion stattfindet, wobei die lösungsmittelundurchlässige Trennschicht (5) und/oder die Trägerschicht (6) ein weiteres Verflüchtigen des Lösungsmittels und somit ein zu schnelles Aushärten des Lacks der Grundschicht (8) verhindert, daß der Lack der Grundschicht (8) und der Lack der Schutzschicht (2) bzw. der Lack des Laminats (1) jeweils ein antrockenbarer Einkomponentenlack oder die Basiskomponente eines aushärtbaren Zwei- oder Mehrkomponentenlacks sind, daß der Lack der Grundschicht (8) und/oder der Lack der Deckschicht (9) gemeinsam ein aushärtbarer Zwei- oder Mehrkomponentenlack ist, der mit den jeweils anderen Lacken aushärtend reagiert, daß der Lack der Grundschicht (8) und/oder der Lack der Deckschicht (9) schichtweise aufgetragen wird und daß zwischen den einzelnen Auftragungen die jeweilige Schicht kurzzeitig belüftet wird.

15. Verfahren nach einem der Ansprüche 11 bis 14, dadurch gekennzeichnet, daß das Anlösen der Schutzschicht (2) und das anschließende Aushärten der Deckschicht (9) durch eine Temperaturbehandlung beschleunigt wird und daß die Temperaturbehandlung der Grundschicht (8) bei einer Temperatur zwischen 50°C und 75°C mit einer Dauer von 23 bis 30 Minuten erfolgt.

## Claims

1. Information carrier for applying written, image and/or coloured information in the form of colour pigments (3) to a surface (7) with a laminate (1) comprising the information, the laminate (1) comprising at least one water-insoluble and transparent protective layer (2) on which the colour pigments (3) are largely bound at least from one side so that the protective layer (3) simultaneously acts as a carrier for the colour pigments (3), characterized in that the protective layer (2) is solvent-soluble.

2. Information carrier according to Claim 1, characterized in that a second protective layer (4) is provided so that the colour pigments (3) of the information are bound on both sides, i.e. in the manner of a sandwich; and in that the second protective layer (4) is provided between a separating layer (5) and the colour pigments (3) of the information so that the second protective layer (4) adheres to the separating layer (5) and the colour pigments (3) of the information adhere to the second protective layer (4) and the colour pigments (3) are bound on both sides, i.e. in the manner of a sandwich.

3. Information carrier according to Claim 1, characterized in that the laminate (1) comprises a water-soluble separating layer (5); in that the information is applied adhesively directly to the separating layer (5); and in that the separating layer (5) provided with the information is coated on the information side with the water-insoluble transparent protective layer (2) which largely binds the colour pigments (3) at least from the side remote from the separating layer (5).

4. Information carrier according to any one of Claims 1 to 3, characterized in that the protective layer (2, 4) is in the form of a layer of clear varnish; and in that the separating layer (5) cannot be dissolved by the solvent of the clear varnish forming the protective layer (2, 4).

5. Information carrier according to any one of Claims 2 to 4, characterized in that the separating layer (5) is in the form of a water-soluble and solvent-insoluble gelatin layer or adhesive layer or of a water-soluble and solvent-insoluble plastics material layer or of a water-soluble and solvent-insoluble film.

6. Information carrier according to any one of Claims 1 to 5, characterized in that the laminate (1) as a whole is applied to a water-permeable carrier layer (6) to which the separating layer (5) or the protective layer (4) adheres; in that the carrier layer (6) is made from water-permeable material; and in that the carrier layer (6) is made from paper or cardboard.

7. Method of producing an information carrier for applying written, image and/or coloured information in the form of colour pigments (3) to a surface (7) of an information carrier according to any one of Claims 1 to 6, a water-insoluble transparent protective layer (2) acting as the information carrier being prepared and the colour pigments (3) being applied to the protective layer (2), characterized by the further method step:
- covering of the protective layer (2) on the pigment side with a second, water-insoluble, solvent-soluble and transparent protective layer (4) so that the colour pigments (3) of the information are enclosed in the manner of a sandwich.

8. Method of producing an information carrier for applying written, image and/or coloured information in the form of colour pigments (3) to a surface (7) of an information carrier according to any one of Claims 1 to 6, a water-soluble separating layer (5) acting as the information carrier being prepared, the colour pigments (3) being applied to the separating layer (5) and the separating layer (5) being covered with a water-insoluble, transparent protective layer (2) on the pigment side, so that the colour pigments (3) of the information are at least largely bound by the protective layer (2), characterized in that the protective layer (2) is solvent-soluble; and in that the solvent of the protective layer (2) does not dissolve the water-soluble and solvent-insoluble separating layer (5) or only negligibly.

9. Method according to Claim 8, characterized in that the preparation of the separating layer (5) acting as the carrier comprises spreading out flat a viscous mass or spreading out flat a plastics material film; and in that the mass or film acting as the separating layer (5) is spread out or laid out on a water-permeable carrier layer (6) in the form of a layer of paper or cardboard and almost hardens or adheres there.

10. Method according to Claim 8 or 9, characterized in that before the colour pigments (3) are applied the separating layer (5) is covered with a water-insoluble, transparent protective layer (4) so that the colour pigments (3) are applied to the protective layer (4); in that the protective layer (4) is applied in the form of a transparent varnish to the separating layer (5); and in that the solvent of the varnish forming the protective layer (4) does not dissolve the separating layer (5) or only negligibly, the colour pigments (3) being applied by drawing, painting, printing or copying techniques.

11. Method of applying information to a surface (7) by means of an information carrier according to Claims 1 to 6, which has been produced according to a production method according to Claims 7 to 10, characterized by the following method steps:
- applying the laminate (1) to the surface (7) to be coated;
- covering the laminate (1) and at least part of the surface (7) not covered by the laminate (1) with a transparent covering layer (9), the solvents of the covering layer (9) beginning to dissolve the laminate (1) or at least the water-insoluble, solvent-soluble and transparent protective layer (2) or the protective layers (2, 4) of the laminate (1), and penetrating to the surface (7) to be coated so that the laminate (1) as a whole wets the surface (7) well and hardens there in adhesive manner directly with the covering layer (9).

12. Method according to Claim 11, characterized in that the method step for applying the laminate (1) to the surface (7) comprises the removal of the carrier layer (6) from the laminate (1) by water, the removal of the water-soluble separating layer (5) by water, and the drying of the laminate (1) on the surface (7) and the expulsion of bubbles between the laminate (1) and surface (7).

13. Method according to Claim 11 or 12, characterized in that the laminate (1) is applied to the surface (7) in a state moistened with water so that owing to the good wetting between the water and the surface (7) firstly the laminate (1) can be aligned and secondly it can already be fixed by adhesion; in that the surface (7) to be provided with the information is covered with an already hardened layer of varnish; in that the varnish forming the covering layer (9) or its solvent, after penetrating the laminate (1), also begins to dissolve the layer of varnish located on the surface (7) so that the laminate (1) which has begun to dissolve either reacts with the varnish layer which has begun to dissolve or at least partially diffuses into the varnish layer.

14. Method according to any one of Claims 11 to 13, characterized in that the surface (7) to be provided with the information is pre-varnished, i.e. provided with a base layer (8); in that before the base layer (8) has fully hardened, i.e. before the solvents have been fully expelled from the base layer (8), the laminate (1) is applied to the base layer (8) so that at least the protective layer (2), of the laminate (1), which faces the base layer (8) and acts almost as a reactive layer has at least begun to dissolve slightly owing to the evaporating solvents even before the laminate (1) is covered with the covering layer (9), and diffusion or a reaction occurs between the base layer (8) and the laminate (1), the solvent-impermeable separating layer (5) and/or the carrier layer (6) preventing further evaporation of the solvent and thus too rapid hardening of the varnish of the base layer (8); in that the varnish of the base layer (8) and the varnish of the protective layer (2) or the varnish of the laminate (1) are each a one-component varnish which can start to dry or the base component of a hardenable two or multi-component varnish; in that the varnish of the base layer (8) and/or the varnish of the covering layer (9) together are a hardenable two or multi-component varnish which reacts in a hardening manner with the other varnishes in each case; in that the varnish of the base layer (8) and/or the varnish of the covering layer (9) are applied in coats; and in that each layer is briefly aerated between the individual applications.

15. Method according to any one of Claims 11 to 14, characterized in that the initial dissolution of the protective layer (2) and the subsequent hardening of the covering layer (9) are accelerated by a temperature treatment; and in that the temperature treatment of the base layer (8) is performed at a temperature of between 50°C and 75°C for a duration of 23 to 30 minutes.

## Revendications

1. Support d'informations servant à appliquer des informations d'écriture, d'image et/ou de couleurs sous forme de pigments colorants (3) sur une surface (7), avec une structure lamellaire (1) présentant les informations, structure lamellaire qui présente au moins une couche de protection (2) non soluble dans l'eau et transparente, sur laquelle les pigments colorants (3) sont au moins d'un côté dans une large mesure liés, de telle sorte que la couche de protection (2) sert en même temps de support pour les pigments colorants (3),
caractérisé en ce que la couche de protection (2) est soluble dans un solvant.

2. Support d'informations suivant la revendication 1, caractérisé en ce qu'une deuxième couche de protection (4) est prévue, de telle sorte que les pigments colorants (3) de l'information sont liés des deux côtés, à savoir à la manière d'un sandwich et qu'entre une couche de séparation (5) et les pigments colorants (3) de l'information est prévue la deuxième couche de protection (4), de sorte que la deuxième couche de protection (4) adhère à la couche de séparation (5) et que les pigments colorants (3) de l'information adhèrent à la deuxième couche de protection (4) et que les pigments colorants (3) sont liés des deux côtés, c'est-à-dire à la manière d'un sandwich.

3. Support d'informations suivant la revendication 1, caractérisé en ce que la structure lamellaire (1) présente une couche de séparation (5) soluble dans l'eau, en ce que l'information est appliquée par adhésion directement sur la couche de séparation (5) et en ce que la couche de séparation (5) dotée de l'information est, côté information, revêtue de la couche de protection (2) non soluble dans l'eau et transparente, laquelle lie dans une large mesure les pigments colorants (3) tout au moins depuis le côté qui n'est pas orienté vers la couche de séparation (5).

4. Support d'informations suivant l'une quelconque des revendications de 1 à 3, caractérisé en ce que la couche de protection (2, 4) a la forme d'une couche de vernis transparent et en ce que la couche de séparation (5) n'est pas soluble dans le solvant du vernis transparent constituant la couche de protection (2, 4).

5. Support d'informations suivant l'une quelconque des revendications de 2 à 4, caractérisé en ce que la couche de séparation (5) est constituée par une couche de gélatine ou une couche de produit adhésif soluble dans l'eau et insoluble dans un solvant ou par une couche de matière plastique soluble dans l'eau et insoluble dans un solvant ou par une feuille soluble dans l'eau et insoluble dans un solvant.

6. Support d'informations suivant l'une quelconque des revendications de 1 à 5, caractérisé en ce que la structure lamellaire (1) est dans son ensemble appliquée sur une couche de support (6) perméable à l'eau, à laquelle adhère la couche de séparation (5) ou la couche de protection (4), en ce que la couche de support (6) est fabriquée dans un matériau perméable à l'eau et en ce que la couche de support (6) est fabriquée en papier ou en carton.

7. Procédé pour la fabrication d'un support d'informations servant à appliquer des informations d'écriture, d'image et/ou de couleurs sous forme de pigments colorants (3) sur une surface (7) d'un support d'informations suivant l'une quelconque des revendications de 1 à 6, dans lequel est utilisée une couche de protection (6) insoluble dans l'eau et transparente servant de support pour l'information et dans lequel les pigments colorants (3) sont appliqués sur la couche de protection (2),
caractérisé par la phase opératoire supplémentaire:
revêtement de la couche de protection (2), côté pigments, par une deuxième couche de protection (4) insoluble dans l'eau, soluble dans un solvant et transparente, de telle sorte que les pigments colorants (3) de l'information sont inclus à la manière d'un sandwich.

8. Procédé pour la fabrication d'un support d'informations servant à appliquer des informations d'écriture, d'image et/ou de couleurs sous forme de pigments colorants (3) sur une surface (7) d'un support d'informations suivant l'une quelconque des revendications de 1 à 6, dans lequel il est mis en oeuvre une couche de séparation (5) soluble dans l'eau servant de support de l'information, dans lequel les pigments colorants (3) sont appliqués sur la couche de séparation et dans lequel la couche de séparation (5) est, côté pigments, revêtu d'une couche de protection (2) non soluble dans l'eau et transparente, de telle sorte que les pigments colorants (3) de l'information sont dans au moins une large mesure liés par la couche de protection (2),
caractérisé en ce que la couche de protection (2) est soluble dans un solvant et en ce que le solvant de la couche de protection (2) n'exerce aucune action dissolvante ou n'exerce qu'une action dissolvante négligeable sur la couche de séparation (5) soluble dans l'eau et non soluble dans un solvant.

9. Procédé suivant la revendication 8, caractérisé en ce que la mise à la disposition de la couche de séparation (5) servant de support comprend la dispersion en surface d'une masse visqueuse ou le développement en surface d'une feuille constituée par une matière plastique et en ce que la masse ou la feuille servant de couche de séparation (5) est dispersée ou étendue sur une couche de support (6) perméable à l'eau constituée par une couche de papier ou une couche de carton et y est quasiment solidifiée ou y adhère.

10. Procédé suivant la revendication 8 ou la revendication 9, caractérisé en ce qu'avant l'application des pigments colorants (3), la couche de séparation (5) est revêtue d'une couche de protection (4) insoluble dans l'eau et transparente, de sorte que les pigments colorants (3) sont appliqués sur la couche de protection (4), en ce que la couche de protection (4) est appliquée sous forme d'un vernis transparent sur la couche de séparation (5) et en ce que les solvants du vernis constituant la couche de protection (4) n'exercent pas d'action dissolvante ou n'exercent qu'une action dissolvante négligeable sur la couche de séparation (5), et en ce que les pigments colorants (3) sont appliqués par une technique de dessin, de vernissage, d'impression ou de reproduction.

11. Procédé pour appliquer une information sur une surface (7) au moyen d'un support d'informations suivant l'une quelconque des revendications de 1 à 6, support d'informations fabriqué suivant un procédé suivant l'une quelconque des revendications de 7 à 10, caractérisé par les phases opératoires suivantes:
application de la structure lamellaire (1) sur la surface (7) à revêtir;
la structure lamellaire (1) ou tout au moins une partie de la surface (7) non recouverte par la structure lamellaire (1) est revêtue d'une couche de couverture transparente (9), opération au cours de laquelle les solvants de la couche de couverture (9) commencent à dissoudre la structure lamellaire (1) ou tout au moins la couche de protection (2) insoluble dans l'eau, soluble dans un solvant et transparente ou les couches de protection (2, 4) de la structure lamellaire (1) et parvient jusqu'à la surface (7) à revêtir, de telle sorte que la structure lamellaire (1) dans son ensemble se répand bien sur la surface (7) et conjointement avec la couche de couverture (9) y durcit directement avec adhésion.

12. Procédé suivant la revendication 11, caractérisé en ce que la phase opératoire de l'application de la structure lamellaire (1) sur la surface (7) comprend la séparation de la couche de support (6) de la structure lamellaire (1) au moyen de l'action de l'eau, comprend la séparation de la couche de séparation (5) soluble dans l'eau sous l'action de l'eau et comprend le séchage de la structure lamellaire (1) sur la surface (7) ainsi que l'expulsion de bulles entre la structure lamellaire (1) et la surface (7).

13. Procédé suivant la revendication 11 ou la revendication 12, caractérisé en ce que la structure lamellaire (1) est à l'état imbibé d'eau appliquée sur la surface (7), de telle sorte que grâce à la bonne imbibition de la structure lamellaire et de la surface (7), il peut y avoir lieu d'une part un alignement, et d'autre part déjà une fixation par adhésion de la structure lamellaire (1), en ce que la surface (7) dotée de l'information est revêtue d'une couche de vernis déjà durcie, en ce que le vernis constituant la couche de couverture (9) ou bien les solvants de cette couche, après avoir passé au travers la structure lamellaire (1) commence à dissoudre également la couche de vernis se trouvant sur la surface (7), de telle sorte que la structure lamellaire (1) qui vient de subir l'action dissolvante soit réagit avec la couche de vernis qui elle aussi vient de subir l'action dissolvante, soit diffuse au moins partiellement dans la couche de vernis.

14. Procédé suivant l'une quelconque des revendications de 11 à 13, caractérisé en ce que la surface (7) à doter de l'information subit un vernissage préalable, c'est-à-dire est dotée d'une couche de fond (8), en ce que la structure lamellaire (1) est, lorsque la couche de fond (8) n'est pas encore complètement durcie, c'est-à-dire lorsque les solvants de la couche de fond (8) ne sont pas encore complètement expulsés, appliquée sur cette dernière, de telle sorte que déjà avant que la structure lamellaire (1) ne soit revêtue de la couche de couverture (9), tout au moins la couche de protection (2) de la structure lamellaire (1) orientée vers la couche de fond (8) et servant quasiment de couche de réaction, subit tout au moins un léger début de dissolution sous l'action des solvants en train de se volatiliser ce qui donne lieu à une diffusion ou à une réaction entre la couche de fond (8) et la structure lamellaire (1), réaction lors de laquelle la couche de séparation (5) et/ou la couche de support (6) non perméables aux solvants empêche une volatilisation supplémentaire du solvant et dès lors un durcissement trop rapide du vernis de la couche de fond (8), en ce que le vernis de la couche de fond (8) ou le vernis de la couche de protection (2) ou le vernis de la structure lamellaire (1) sont un vernis dessiccatif à un composant ou le composant de base d'un vernis durcissant à deux ou plusieurs composants, en ce que le vernis de la couche de fond (8) et/ou le vernis de la couche de couverture (9) constituent conjointement un vernis durcissant à deux ou plusieurs composants, lequel d'autres vernis réagit avec une action de durcissement, en ce que le vernis de la couche de fond (8) et/ou le vernis de la couche de couverture (9) sont appliqués couche par couche et en ce qu'entre les différentes applications, la couche intéressée est ventilée pendant un court laps de temps.

15. Procédé suivant l'une quelconque des revendications de 11 à 14, caractérisé en ce que le début de dissolution de la couche de protection (2) et le durcissement subséquent de la couche de couverture (9) sont accélérés par un traitement thermique et en ce que le traitement thermique de la couche de fond (8) est exercé à une température entre 50°C et 75°C avec une durée de 23 à 30 minutes.
